# EUROPÄISCHE PATENTSCHRIFT

(11) **EP 1 366 241 B1**
(45) Veröffentlichungstag und Bekanntmachung des Hinweises auf die Patenterteilung: **31.05.2006**
(21) Anmeldenummer: 02727195.6
(22) Anmeldetag: 06.03.2002
(51) Int. Cl.: E01C 11/22, E01C 23/06, E04G 23/02

(54) **VERFAHREN ZUR SANIERUNG VON ZUMINDEST EINE ABPLATZUNG AUFWEISENDEN STEINEN UND NACH DIESEM VERFAHREN SANIERTER STEIN**
METHOD FOR RECONSTRUCTING STONES HAVING AT LEAST ONE SPALLING, AND STONE RECONSTRUCTED ACCORDING TO SAID METHOD
PROCEDE POUR RENOVER DES PIERRES PRESENTANT AU MOINS UN ECLAT ET PIERRE RENOVEE SELON CE PROCEDE

(30) Priorität: 06.03.2001 DE 10110629
(43) Veröffentlichungstag der Anmeldung: 03.12.2003
(73) Patentinhaber: Ries, Ernst, 36154 Hosenfeld (DE)
(72) Erfinder: Ries, Ernst, 36154 Hosenfeld (DE)
(74) Vertreter: Hebing, Norbert
(86) Internationale Anmeldenummer: PCT/DE2002/000796
(87) Internationale Veröffentlichungsnummer: WO 2002/070823

(56) Entgegenhaltungen:
- EP-A- 0 471 978
- DE-A- 4 307 676
- DE-U- 8 526 108

## Beschreibung

Die Erfindung betrifft ein Verfahren zur Sanierung von zumindest eine Abplatzung aufweisenden Reststeinen, bei dem zunächst auf dem Reststein im Bereich der Abplatzung rasterartig, zumindest aber mit vielen freibleibenden Bereichen eine Kleberschicht, anschließend eine Ausgleichsmörtelschicht und darauf eine dünne Verschleißschicht aufgebracht wird und bei dem in der Ausgleichsmörtelschicht Drainagekanäle zum Leiten von Feuchtigkeit aus dem Reststein zu zumindest einem Steinende vorgesehen sind. Weiterhin betrifft die Erfindung einen nach diesem Verfahren sanierten Stein.

Ein Verfahren der vorstehenden Art und ein nach diesem Verfahren sanierter Stein sind Gegenstand der DE 43 07 676 C2. Bei dem bekannten Verfahren und Stein werden die Drainagekanäle durch einzelne Stränge aus beispielsweise Kieselsteinen in der Ausgleichsmörtelschicht gebildet. Diese durch solche Stränge gebildeten Drainagekanäle führen zu den jeweiligen Steinenden. Dadurch kann Wasserdampf aus dem unter der rasterartigen Kleberschicht befindlichen Reststein über die Drainagekanäle nach außen entweichen, so dass der Stein vor der Durchführung der Reparaturarbeiten nicht getrocknet zu werden braucht. Weiterhin ist die Gefahr späterer Abplatzungen durch sich im Reststein aufbauenden Dampfdruck behoben. Das bekannte Verfahren hat sich bei der Bordsteinsanierung bewährt, jedoch führt das Erfordernis der Bildung von Drainagekanälen durch Stränge aus groberen Steinen zu relativ hohen Kosten, die insbesondere bei relativ neuen und trockenen, zu sanierenden Steinen oftmals als unangemessen erscheinen.

Der Erfindung liegt das Problem zugrunde, ein Verfahren der eingangs genannten Art so auszubilden, dass eine Drainage mit möglichst geringem Kostenaufwand möglich wird. Weiterhin soll ein nach dem erfindungsgemäßen Verfahren sanierter Stein geschaffen werden, der mit möglichst geringem Kostenaufwand zu erzeugen ist.

Das erstgenannte Problem wird erfindungsgemäß dadurch gelöst, dass die Drainagekanäle ausschließlich durch Verwendung einer Ausgleichsmörtelschicht aus einem offenporig konfektionierten Mörtel gebildet werden und auch die Verschleißschicht aus einem dampfdurchlässigen Material gebildet wird.

Vor allem das zuletzt genannte Merkmal trägt zur weiteren Erhöhung der Dampfabgabefähigkeit des sanierten Steines bei.

Durch die erfindungsgemäße Verwendung einer dampfdruckoffenen Ausgleichsmörtelschicht kann man auf die Bildung von einzelnen Strängen aus groben Steinen zur Erzeugung von Drainagekanälen verzichten. Feuchtigkeit des Reststeines kann sich durch die Ausgleichsmörtelschicht zu den beiden Stirnseiten des Steines bewegen und dort nach außen hin abgegeben werden, ohne dass hierzu - abgesehen von der Verwendung einer offenporigen Ausgleichsmörtelschicht - besondere Maßnahmen erforderlich sind. Deshalb ist das erfindungsgemäße Verfahren gegenüber dem bekannten Verfahren besonders kostengünstig. Weiterhin ist bei dem erfindungsgemäßen Verfahren ausgeschlossen, dass die Drainagekanäle bei der Bildung der Ausgleichsmörtelschicht oder bei nachträglichen Beschädigungen verrutschen und dadurch nicht vollständig zu den Stirnseiten des Steines führen.

Eine hohe Dampfdurchlässigkeit bei noch ausreichender Druckfestigkeit von 30 bis 40 N/mm² lässt sich erreichen, wenn gemäß einer vorteilhaften Weiterbildung des Verfahrens der Mörtel für die Ausgleichsmörtelschicht aus Festkörpern mit einer ausschließlichen Korngröße zwischen 0,6 bis 1,5 mm Durchmesser und einem die Festkörper miteinander verbindenden Kunstharz gebildet wird. Bei einem solchen Mörtel gleicht das Kunstharz teilweise den durch die Verwendung der relativ groben Festkörper eintretenden Druckfestigkeitsabfall aus.

Die Herstellung des für das erfindungsgemäße Verfahren erforderlichen Mörtels ist besonders kostengünstig, wenn der Mörtel für die Ausgleichsmörtelschicht aus einem handelsüblichen Kunstharzmörtel erzeugt wird, dem dieselbe bis doppelte Menge Festkörper mit einer ausschließlichen Korngröße zwischen 0,6 bis 1,5 mm zugegeben wird. Durch diese Verfahrensweise braucht man dem Mörtel kein Kunstharz beizumischen, da die im handelsüblichen Kunstharzmörtel vorhandene Harzmenge überraschenderweise auch trotz des zugesetzten, relativ großen Festkörperanteils noch ausreichend ist, weil das Kunstharz die einzelnen Festkörper mit einer relativ dünnen Harzschicht zu umhüllen vermag und weil die sehr stabile Verschleißschicht, welche die Schicht aus Ausgleichsmörtel abdeckt, eine auftretende Druckkraft gleichmäßig auf den Ausgleichsmörtel verteilt.

Besonders kostengünstig ist der Mörtel herstellbar, wenn der Ausgleichsmörtelschicht Recyclingstoffe zugegeben werden.

Vorteilhaft ist es auch, wenn ein Ausgleichsmörtel verwendet wird, der eine andere Färbung aufweist als das Material für die Verschleißschicht. Hierdurch kann man auf einfache weise erreichen, dass die Verschleißschicht in ausreichender Dicke aufgetragen wird, indem man diese so dick aufträgt, dass der Ausgleichsmörtel nicht mehr durchscheint.

Das zweitgenannte Problem, nämlich die Schaffung eines nach dem erfindungsgemäßen Verfahren sanierten Steines, wird erfindungsgemäß dadurch gelöst, dass die Drainagekanäle durch die gesamte Ausgleichsmörtelschicht gebildet sind, indem diese aus einem offenporig konfektionierten Mörtel besteht, und dass auch die Verschleißschicht aus einem dampfdurchlässigen Material besteht.

Ein solcher Stein ist kostengünstiger herzustellen als Steine mit definierten Drainagekanälen, hat aber dennoch für einige Anwendungsfälle eine ausreichende Dampfdurchlässigkeit.

Besonders kostengünstig ist der sanierte Stein herstellbar, wenn die Ausgleichsmörtelschicht aus Festkörpern mit einer Korngröße zwischen 0,6 bis 1,5 mm Durchmesser und einem die Festkörper miteinander verbindenden Kunstharz besteht.

Der erfindungsgemäße Stein kann zugleich der Reststoffverwertung dienen, wenn die Ausgleichsmörtelschicht Recyclingstoffe enthält.

Alternativ zu einem Kunstharzmörtel kann man aus Kostengründen auch vorsehen, dass die Ausgleichsmörtelschicht ein zementgebundener Einkornmörtel ist.

Zur weiteren Verdeutlichung des erfindungsgemäßen Verfahrens und des durch ihn erzeugten, sanierten Steines wird nachfolgend auf die Zeichnung Bezug genommen. Diese zeigt am Beispiel eines Bordsteins in
- Fig.1: einen senkrechten Schnitt durch einen gemäß der Erfindung vollständig sanierten Stein.
- Fig.2: eine gegenüber Figur 1 im Maßstab vergrößerte Schnittdarstellung eines Teilbereiches einer Ausgleichmörtelschicht des Steines.

Die Schnittdarstellung gemäß Figur 1 zeigt einen vollständig sanierten Stein 2. Zu erkennen ist, dass auf einem im Betonbereich stehenden Reststein 11 eine Kleberschicht 8 rasterartig, zumindest aber mit vielen freibleibenden Bereichen aufgebracht wurde, die teilweise in den Reststein 11 eingedrungen ist und dort mit einem Anker vergleichbare Gebilde erzeugt hat. Auf der Kleberschicht 8 ist eine Ausgleichsmörtelschicht 12 aufgebracht, die aus einem offenporig konfektionierten Mörtel besteht. Hierzu ist dieser aus Festkörpern mit einer ausschließlichen Korngröße zwischen 0,6 bis 1,5 mm Durchmesser und einem die Festkörper miteinander verbindenden Kunstharz gebildet. Bei den Festkörpern kann es sich um Sand handeln. Der Ausgleichsmörtel kann flexibilisiert sein.

Nach oben und nach vorn hin ist die Ausgleichsmörtelschicht 12 von einer Verschleißschicht 13 abgedeckt, welche ebenfalls dampfdurchlässig ist, die jedoch nicht die Stirnseiten der Ausgleichsmörtelschicht 12 umfassen darf, damit Feuchtigkeit von der Ausgleichsmörtelschicht 12 auch an den Stirnseiten abgegeben werden kann.

Die Figur 2 zeigt von der Ausgleichsmörtelschicht 12 einzelne Festkörper 14, welche jeweils von einer Kunstharzumhüllung 15 umgeben sind.

## Patentansprüche

1. Verfahren zur Sanierung von zumindest eine Abplatzung aufweisenden Reststeinen (11), bei dem zunächst auf dem Reststein (11) im Bereich der Abplatzung rasterartig, zumindest aber mit vielen freibleibenden Bereichen, eine Kleberschicht (8), anschließend eine Ausgleichsmörtelschicht (12) und darauf eine dünne Verschleißschicht (13) aufgebracht wird und bei dem in der Ausgleichsmörtelschicht Drainagekanäle zum Leiten von Feuchtigkeit aus dem Reststein (11) zu zumindest einem Steinende vorgesehen sind, **dadurch gekennzeichnet, dass** die Drainagekanäle ausschließlich durch Verwendung einer Ausgleichsmörtelschicht (12) aus einem offenporig konfektionierten Mörtel gebildet werden und dass auch die Verschleißschicht (13) aus einem dampfdurchlässigen Material gebildet wird.

2. Verfahren nach Anspruch 1, **dadurch gekennzeichnet, dass** der Mörtel für die Ausgleichsmörtelschicht (12) aus Festkörpern mit einer ausschließlichen Korngröße zwischen 0,6 bis 1,5 mm Durchmesser und einem die Festkörper miteinander verbindenden Kunstharz gebildet wird.

3. Verfahren nach Anspruch 2, **dadurch gekennzeichnet, dass** der Mörtel für die Ausgleichsmörtelschicht (12) aus einem handelsüblichen Kunstharzmörtel erzeugt wird, dem dieselbe bis doppelte Menge Festkörper mit einer ausschließlichen Korngröße zwischen 0,6 bis 1,5 mm zugegeben wird.

4. Verfahren nach Anspruch 1, **dadurch gekennzeichnet, dass** der Ausgleichsmörtelschicht (12) Recyclingstoffe zugegeben werden.

5. Verfahren nach zumindest einem der vorangehenden Ansprüche, **dadurch gekennzeichnet, dass** ein Ausgleichsmörtel (12) verwendet wird, der eine andere Färbung aufweist als das Material für die Verschleißschicht (13).

6. Sanierter Stein, welcher nach dem Verfahren gemäß zumindest einem der vorangehenden Ansprüche erzeugt ist und der auf einer Abplatzung zunächst rasterartig, zumindest aber mit vielen freibleibenden Bereichen eine Kleberschicht (8), anschließend eine Ausgleichsmörtelschicht (12) und darauf eine dünne Verschleißschicht (13) aufweist und bei dem in der Ausgleichsmörtelschicht (12) Drainagekanäle zum Leiten von Feuchtigkeit aus dem Reststein (11) zu zumindest einem Steinende vorgesehen sind, **dadurch gekennzeichnet, dass** die Drainagekanäle durch die gesamte Ausgleichsmörtelschicht (12) gebildet sind, indem diese aus einem offenporig konfektionierten Mörtel besteht und dass auch die Verschleißschicht (13) aus einem dampfdurchlässigen Material besteht.

7. Sanierter Stein nach Anspruch 6, **dadurch gekennzeichnet, dass** die Ausgleichsmörtelschicht (12) aus Festkörpern mit einer Korngröße zwischen 0,6 bis 1,5 mm Durchmesser und einem die Festkörper miteinander verbindenden Kunstharz besteht.

8. Sanierter Stein nach Anspruch 8, **dadurch gekennzeichnet, dass** die Ausgleichsmörtelschicht (12) Recyclingstoffe enthält.

9. Sanierter Stein nach Anspruch 7, **dadurch gekennzeichnet, dass** die Ausgleichsmörtelschicht (12) ein zementgebundener Einkornmörtel ist.

## Claims

1. Method for restoring remnant stones (11) having at least one spalling, wherein an adhesive layer (8) is first applied, in a grid pattern with many areas left exposed, to the remnant stone (11) in the spalled region, followed by a levelling mortar layer (12) which in turn is covered with a thin wearing layer (13), and wherein drainage channels are provided in the levelling mortar layer to conduct moisture from the remnant stone (11) to at least one end of the stone, **characterized in that** the drainage channels are formed solely through the use of a ready made-up porous mortar for the levelling mortar layer (12) and **in that** the wearing layer (13) is also formed from a material pervious to vapour.

2. Method according to Claim 1, **characterized in that** the mortar for the levelling mortar layer (12) is made up of solid particles with a grain size entirely between 0.6 and 1.5 mm diameter and a synthetic resin bonding the solid particles to each other.

3. Method according to Claim 2, **characterized in that** the mortar for the levelling mortar layer (12) is made from a standard commercial synthetic-resin mortar to which from the same to double the quantity of solid particles with a grain size entirely between 0.6 and 1.5 mm is added.

4. Method according to Claim 1, **characterized in that** recycled materials are added to the levelling mortar layer (12).

5. Method according to at least one of the preceding claims, **characterized in that** a levelling mortar (12) with a different colour from the material for the wearing layer (13) is used.

6. Restored stone which is produced by the method according to at least one of the preceding claims, with an adhesive layer (8) first applied, in a grid pattern with many areas left exposed, to a spalled region, followed by a levelling mortar layer (12) which in turn is covered with a thin wearing layer (13), and wherein drainage channels are provided in the levelling mortar layer (12) to conduct moisture from the remnant stone (11) to at least one end of the stone, **characterized in that** the drainage channels are formed throughout the levelling mortar layer (12) by forming this layer from a ready made-up porous mortar and **in that** the wearing layer (13) also consists of a material pervious to vapour.

7. Restored stone according to Claim 6, **characterized in that** the levelling mortar layer (12) consists of solid particles with a grain size between 0.6 and 1.5 mm diameter and a synthetic resin bonding the solid particles to each other.

8. Restored stone according to Claim 8 [sic], **characterized in that** the levelling mortar layer (12) contains recycled materials.

9. Restored stone according to Claim 7, **characterized in that** the levelling mortar layer (12) is a cement-bound single-sized aggregate mortar.

## Revendications

1. Procédé d'assainissement de pierres résiduelles (11) présentant au moins un effritement, dans lequel est appliquée d'abord sur la pierre résiduelle (11) dans la zone de l'effritement à la manière d'une grille, mais au moins avec de nombreuses zones laissées libres, une couche adhésive (8), suivie d'une couche unie de mortier (2) et par-dessus une fine couche d'usure (13) et dans lequel sont prévus, dans la couche unie de mortier, des canaux de drainage pour conduire l'humidité de la pierre résiduelle (11) au moins jusqu'à une extrémité de la pierre, **caractérisé en ce que** les canaux de drainage sont formés exclusivement par le biais de l'utilisation d'une couche unie de mortier (12) à base d'un mortier fabriqué à pores ouverts et que la couche d'usure (13) est également formée d'un matériau perméable à la vapeur.

2. Procédé selon la revendication 1, **caractérisé en ce que** le mortier destiné à la couche unie de mortier (12) est formé de solides d'une grosseur de grain exclusive comprise entre 0,6 et 1,5 mm de diamètre et d'une résine synthétique liant ensemble les solides.

3. Procédé selon la revendication 2, **caractérisé en ce que** le mortier destiné à la couche unie de mortier (12) est produit à partir d'un mortier en résine synthétique courant dans le commerce, auquel est ajoutée entre la même quantité et le double de solides d'une grosseur de grain comprise entre 0,6 et 1,5 mm.

4. Procédé selon la revendication 1, **caractérisé en ce que** des matières recyclées sont ajoutées à la couche unie de mortier (12).

5. Procédé selon l'une au moins des revendications précédentes, **caractérisé en ce que** l'on utilise une couche unie de mortier (12) qui présente une coloration différente du matériau destiné à la couche d'usure (13).

6. Pierre assainie qui est fabriquée conformément au procédé selon l'une au moins des revendications précédentes et qui présente, sur un effritement, d'abord à la manière d'une grille mais au moins avec de nombreuses zones laissées libres, une couche adhésive (8), puis une couche unie de mortier (12) et par-dessus une fine couche d'usure (13) et dans laquelle, à l'intérieur de la couche unie de mortier (12), sont prévus des canaux de drainage pour conduire l'humidité de la pierre résiduelle (11) jusqu'à au moins une extrémité de la pierre, **caractérisée en ce que** les canaux de drainage sont formés par l'ensemble de la couche unie de mortier (12), **en ce que** celle-ci est constituée d'un mortier fabriqué à pores ouverts et que la couche d'usure (13) est également constituée d'un matériau perméable à la vapeur.

7. Pierre assainie selon la revendication 6, **caractérisée en ce que** la couche unie de mortier (12) est constituée de solides d'une grosseur de grain comprise entre 0,6 et 1,5 mm de diamètre et d'une résine synthétique liant ensemble les solides.

8. Pierre assainie selon la revendication 8, **caractérisée en ce que** la couche unie de mortier (12) contient des matières recyclées.

9. Pierre assainie selon la revendication 7, **caractérisée en ce que** la couche unie de mortier (12) est un mortier à grain unique lié au ciment.
